# EUROPÄISCHE PATENTSCHRIFT

(11) **EP 1 206 588 B1**
(45) Veröffentlichungstag und Bekanntmachung des Hinweises auf die Patenterteilung: **27.10.2004**
(21) Anmeldenummer: 00909178.6
(22) Anmeldetag: 16.02.2000
(51) Int. Cl.: C22C 30/00, C22C 38/08, C22C 38/14

(54) **KRIECHBESTÄNDIGE WÄRMEAUSDEHNUNGSARME EISEN-NICKEL-LEGIERUNG**
IRON-NICKEL ALLOY WITH CREEP RESISTANCE AND LOW THERMAL EXPANSION
ALLIAGE FER-NICKEL RESISTANT AU FLUAGE ET A FAIBLE DILATATION

(30) Priorität: 22.07.1999 DE 19934401
(43) Veröffentlichungstag der Anmeldung: 22.05.2002
(73) Patentinhaber: ThyssenKrupp VDM GmbH, 58791 Werdohl (DE)
(72) Erfinder: GEHRMANN, Bodo, D-58840 Plettenberg (DE); ERPENBECK, Burkhard, D-58802 Balve (DE); BRILL, Ulrich, D-58300 Wetter (DE)
(86) Internationale Anmeldenummer: PCT/EP2000/001236
(87) Internationale Veröffentlichungsnummer: WO 2001/007673

(56) Entgegenhaltungen:
- EP-A- 0 626 462
- DE-A- 2 162 596
- US-A- 4 006 012
- PATENT ABSTRACTS OF JAPAN vol. 1999, no. 02, 26. Februar 1999 (1999-02-26) -& JP 10 310845 A (TOHOKU TOKUSHUKO KK), 24. November 1998 (1998-11-24)
- PATENT ABSTRACTS OF JAPAN vol. 1998, no. 02, 30. Januar 1998 (1998-01-30) -& JP 09 268348 A (HITACHI METALS LTD), 14. Oktober 1997 (1997-10-14)
- PATENT ABSTRACTS OF JAPAN vol. 016, no. 544 (C-1004), 13. November 1992 (1992-11-13) -& JP 04 202642 A (NKK CORP), 23. Juli 1992 (1992-07-23)

## Beschreibung

Die Erfindung betrifft die Verwendung einer kriechbeständigen und ausdehnungsarmen Eisen-Nickel-Legierung.

Es ist bekannt, daß Eisenbasislegierungen mit etwa 36 % Nickel niedrige Wärmeausdehnungskoeffizienten im Temperaturbereich zwischen 20. und 100°C haben. Diese Legierungen werden deshalb schon seit einigen Jahrzehnten dort eingesetzt, wo auch bei Temperaturänderungen konstante Längen gefordert werden, wie bei Präzisionsinstrumenten, Uhren, Bimetallen. Mit der Entwicklung der Farbfemsehgeräte und Computer-Monitore in Richtung höherer Auflösung, Farbtreue und Kontraststärke auch bei ungünstigen Lichtverhältnissen und insbesondere im Hinblick des Trends zu immer flacheren und größeren Bildschirmen werden zunehmend Eisen-Nickel-Werkstoffe für Lochmasken eingesetzt. Technische Eisen-Nickel-Legierungen mit etwa 36 % Nickel haben im Temperaturbereich von 20 bis 100°C, wie sie in herkömmlichen Bildschirmröhren vorherrschen, im weichgeglühten Zustand einen thermischen Ausdehnungskoeffizienten zwischen 1,2 und 1,8 x 10⁻⁶/K, wie dies im Stahl-Eisen-Werkstoffblatt (SEW-385, Ausgabe 1991) bezeichnet ist. Insbesondere für Schattenmasken sind auch weiterentwickelte Werkstoffe mit etwa 36 % Nickel im Einsatz, die niedrigere Wärmeausdehnungskoeffizienten im Temperaturbereich von 20 bis 100°C zwischen 0,6 und 1,2 x 10⁻⁶/K erreichen.

Für in Rahmen vorgespannte Schattenmasken wird ein ausdehnungsarmer Werkstoff mit einer gegenüber der bisher verwendeten Legierung verbesserten Kriechbeständigkeit gefordert. Die Schattenmasken und die Rahmenteile für die Schattenmasken werden bei Temperaturen bis zu etwa 580°C einer sogenannten Schwärzungsglühung unterzogen. Hierbei wird eine dunkle Eisenoxidschicht erzeugt, mit der eine bessere visuelle Bildqualität erzielt wird.

Die bisher verwendete Eisenbasislegierung mit etwa 36 % Nickel erzielt eine Kriechfestigkeit A₈₀ von etwa 2,6 % bei folgenden Prüfbedingungen: 1 Stunde bei 580°C bei einer Belastung von 138 MPa.

Die Vorspannung der Schattenmasken in vertikaler Richtung wird mit den vertikalen Rahmenteilen erzeugt. Als Werkstoff kommen bisher Eisen-Nickel-Legierungen mit etwa 41 % Nickel zur Anwendung, wobei diese Legierungen bekannt sind als Werkstoffe für z.B. Metallglasanschmelzungen oder für Leadframes. Die technologischen Eigenschaften sind wie folgt: Die Kriechfestigkeit A₈₀ beträgt etwa 0,5 %, gemessen unter den gleichen Prüfbedingungen wie zuvor für die 36 % nickelhaltige Legierung beschrieben, d.h. 1 Stunde bei 580°C bei einer Belastung von 138 MPa. Die vertikalen Rahmenteile aus dieser Legierung dehnen sich gemäß eines Wärmeausdehnungskoeffizienten von etwa 4,8 x 10⁻⁶/K im Temperaturbereich von 20 bis 100°C stärker aus, als die Schattenmaske, die aus der Eisen-Nickel-Legierung mit etwa 36 % Nickel gefertigt ist.

Die horizontalen Rahmenteile sollen die gleichen Wärmeausdehnungseigenschaften aufweisen, wie die Schattenmasken, so daß für die horizontalen Rahmenteile und für die Schattenmasken die gleiche Eisen-Nickel-Legierung mit etwa 36 % Nickel verwendet wird.

Ebenso wie für die Schattenmasken werden auch für die Rahmenteile Werkstoffe gefordert, die gegenüber den bisher verwendeten Legierungen eine verbesserte Kriechbeständigkeit bei Temperaturen bis 580°C aufweisen. Die Größe und der temperaturabhängige Verlauf der Ausdehnungskoeffizienten sollen denen der bisher verwendeten Werkstoffe nahezu entsprechen.

Es ist weiterhin bekannt, daß geeignete Zusätze zu Eisen-Nickel-Legierungen zur Entstehung von Ausscheidungen führen können. Als solche Zusätze werden z.B.
Titan und Aluminium in Kombination miteinander angewendet. Die Bildung einer γ (Ni₃Ti / Ni₃Al) Phase erhöht die Streckgrenze und Festigkeit.

Allerdings können zu hohe Summengehalte der Elemente Titan und Aluminium die Wärmeausdehnungskoeffizienten zu sehr erhöhen.

Durch die DE-C 29 40 532 ist eine aushärtbare Nickel-Eisen-Gußlegierung mit einem linearen Ausdehnungskoeffizienten < 5 x 10⁻⁶/°C bei 20 bis 300°C und einer Streckgrenze von über 350 N/mm² bei 20°C bekannt geworden, bestehend aus 35 - 45 Gew.-% Nickel, weniger als 4 Gew.-% freies Titan, 0 - 1 Gew.-% Niob, 1,5 - 2,5 Gew.-% Kobalt, Rest Eisen und erschmelzungsbedingte Verunreinigungen. Diese Legierung ist geeignet für mechanisch und thermisch hoch belastete Maschinenteile, beispielsweise Rotoren von gasdynamischen Druckwellenmaschinen.

Der JP 10310845 ist eine hochfeste Legierung mit geringem Wärmeausdehnungskoeffizienten zu entnehmen, die (in Masse %) folgende Zusammensetzung aufweist: ≤ 0,15% C, ≤ 0,5% Si, ≤ 0,5% Mn, 0,5-4% Ti, ≤ 0,2% Al, 30,7 - 43,0% Ni sowie ≤ 14% Co. Es können in Grenzen von ≤ 1,0% folgende Elemente zulegiert werden, nämlich V, W, Nb und Mo und femer in Grenzen ≤ 0,5% S, Pb, Ca, Se, Rest Eisen. Diese Legierung soll bevorzugt für Werkzeuge und Maschinenaufspannungen, wie Drehbankbetten, zum Einsatz gelangen.

In der JP 09268348 ist eine Eisen-Nickel-Legierung offenbart, die für elektronische Bauteile verwendet werden soll und folgende Zusammensetzung (in Masse %) aufweist: 30 - 55% Ni, ≤ 1,2% Si, ≤ 1,5% Mn, Rest Fe. Der C-Gehalt innerhalb der Verunreinigungen soll ≤ 0,02% sein. Die Legierung kann ferner ≤ 12% Co beinhalten. Eine bevorzugte Legierung weist darüber hinaus noch folgende Elemente auf: 1,0-3,0% eines oder ≥ 2 der Elemente W, Mo, V, Al, Ti, Nb sowie 0,05 - 1,0% Zr und/oder Be auf.

Die JP 04202642 beschreibt eine Fe-Ni-Legierung hoher Festigkeit und geringem thermischen Ausdehnungskoeffizienten, die zum Plattieren und Löten eingesetzt werden kann. Die Legierung hat folgende Zusammensetzung (in Masse %): 39-45% Ni, ≤ 1% Co, 0,1-07% Mn, ≤ 0,30% Si, 0,1-0,2% Al, ≤ 0,01% P, ≤ 0,003% S, ≤ 0,004% O, ≤ 0,003% N, ≤ 0,001% C, 1,0-3,0% Ti, Rest Fe.

Durch die US-A 4,006,012 ist eine austenitische Legierung bekannt geworden, die bevorzugt für Verbundwerkstoffe verwendet werden kann und (in Masse %) folgende Elemente aufweist: 36-54% Ni, bis zu 12% Co, bis zu 15% Cr, bis zu 10% Mo, 1,0-3,75% Ti, bis zu 2% Al, bis zu 0,1% C, bis zu 2% Mn, bis zu 1% Si, bis zu 0,05% B, Rest Fe, wobei der Fe-Gehalt mindestens 24% sein soll.

Schließlich ist in der DE-A 2162596 eine austenitische Legierung beschrieben, die eine ähnliche Zusammensetzung, wie sie der US-A 4,006,012 zu entnehmen ist, aufweist. Als Einsatzbereiche werden Befestigungs- und Verbindungsmittel angegeben.

Sämtliche der vorab beschriebenen Legierungen weisen große Spreizungsbereiche insbesondere für das Element Ni auf, wobei hohe Co-Gehalte möglich sein sollen. Konkrete Angaben zu Wärmeausdehnungskoeffizienten werden nicht gemacht, so daß eine Vielzahl von Kombinationen möglich sind, geeignete Zusammensetzungen für den jeweiligen Anwendungsfall zu entwickeln.

Ziel des Erfindungsgegenstandes ist es, eine kriechbeständige und ausdehnungsarme Eisen-Nickel-Legierung dahingehend zu optimieren, daß sie die im Stand der Technik angeführten Nachteile nicht mehr besitzt, preiswert in der Herstellung ist und auch für Bauteile von Fernsehgeräten sowie Monitoren einsetzbar ist.

Dieses Ziel wird erreicht durch die Verwendung einer kriechbeständigen und ausdehnungsarmen Eisen-Nickel-Legierung, die (in Masse-%) neben max. 0,02% C, max. 0,05% Mn, und max. 0,05% Si einen Al-Gehalt von 0,05 bis 0.3%, einen Ti-Gehalt von 1,5 bis 2,5%, 0.2-1,0% Nb, sowie einen Ni-Gehalt von 39,0 bis 45,0%, Co als Wahlkomponente ≤ 0,5%, Rest Eisen und herstellungsbedingte Beimengungen beinhaltet und im Temperaturbereich von 20 bis 100°C einen Wärmeausdehnungskoeffizienten < 6,0 x 10⁻⁶/K aufweist für Rahmenteile für Bildschirm- und Monitorschattenmasken.

Überraschenderweise wurde nun gefunden, daß die Eisen-Nickel-Legierungen, denen nur definierte Gehalte des Elements Aluminium bzw. Titan allein zulegiert werden, die geforderte Verbesserung der Kriechfestigkeit bei 580°C unter der Belastung von 138 MPa im hartgewalzten Zustand erreicht.

Die erforderlichen technologischen Eigenschaften für die Anwendung als Werkstoff insbesondere für vertikale Rahmenteile für Schattenmasken können mit den erfindungsgemäßen Eisen-Nickel-Legierungen eingestellt werden, die einen Nickelgehalt zwischen 42,0 und 45,0 Masseprozent beinhalten.

Die erfindungsgemäß verwendeten Legierung zeichnet sich durch eine hervorragende Verarbeitbarkeit aus und verlangt bei der Produktion keine zusätzlichen Verfahrensschritte. Sie zeigt darüber hinaus eine den Bedürfnissen entsprechende Langzeitstabilität ihrer thermischen Eigenschaften.

Eine Legierung E1, die durch ihren Aluminiumgehalt ausgehärtet werden kann, erzielt mit A₈₀ = 0,17 % bei der Prüftemperatur 580°C, wobei die Belastung von 138 MPa 1 Stunde lang wirkt, eine gegenüber der normalen dem Stand der Technik entsprechenden Eisen-Nickel-Legierung T2 mit 41 % Nickel, wesentlich verbesserte Kriechfestigkeit.

Die mechanischen Eigenschaften, die im Warmzugversuch ohne und mit Belastung bei der Prüftemperatur 580°C bestimmt wurden, als auch die magnetische Koerzitivfeldstärke sowie die Wärmeausdehnungskoeffizienten, sind für die Legierung E1 im Vergleich zu den Eigenschaften der Legierungen T1 und T2, die dem Stand der Technik entsprechen, in der Tabelle 1 aufgeführt.

**Tabelle 1:**

| Mechanische Eigenschaften Dehngrenze, Zugfestigkeit, Bruchdehnung bei 580°C, bestimmt im Warmzugversuch, als auch die Kriechfestigkeit bei 1h bei 580°C bei der Belastung von 138 MPa, die Koerzitivfeldstärke und die Wärmeausdehnungskoeffizienten der Legierung E1 im Vergleich zu den Legierungen T1 und T2, die dem Stand der Technik entsprechen. Die Prüfkörper wurden aus an 1,4 mm kaltgewalztem Band gefertigt. | | | | |
|---|---|---|---|---|
| Legierung | E1 | E2 | T1 | T2 |
| Warmzugversuch bei 580°C | | | | |
| Dehngrenze | | | | |
| R_{p0,005} (N/mm²) | 369 | | 261 | 189 |
| R_{p0,2} (N/mm²) | 574 | 206 | 322 | 312 |
| | | | | |

| Zugfestigkeit | | | | |
|---|---|---|---|---|
| Rₘ (N/mm²) | 613 | 566 | 381 | 411 |
| | | | | |

| Bruchdehnung | | | | |
|---|---|---|---|---|
| A₈₀ (%) | 4,3 | 18 | 6,4 | 7,5 |
| | | | | |

| Kriechfestigkeit | | | | |
|---|---|---|---|---|
| (Belastung 138 N/mm²) A₈₀ (580°C / 1h) (%) | 0,17 | 0.06 | 2,61 | 0,54 |
| | | | | |

| Koerzitivfeldstärke | | | | |
|---|---|---|---|---|
| H_{c} (580°C / 15min) (A/m) | 433 | | 424 | 405 |
| H_{c} (580°C / 1h) (A/m) | 327 | | 154 | 170 |
| | | | | |
| Wärmeausdehnungskoeffizienten (von 20°C bis zur Prüftemperatur T in 10⁻⁶/K) T (°C) | | | | |
| 50 | 4,78 | 4,11 | 0,63 | 4,98 |
| 100 | 4,81 | 3,99 | 1,26 | 4,88 |
| 150 | 4,83 | 3,95 | 1,76 | 4,62 |
| 200 | 4,95 | 4,04 | 2,45 | 4,49 |
| 250 | 5,09 | 4,28 | 3,69 | 4,42 |
| 300 | 5,74 | 5,15 | 5,47 | 4,52 |
| 350 | 6,94 | 6,38 | 7,01 | 5,18 |
| 400 | 8,01 | 7,49 | 8,28 | 6,31 |
| 450 | 8,92 | 9,43 | 9,34 | 7,28 |
| 500 | 9,60 | 9,22 | 10,23 | 8,14 |
| 550 | 10,30 | 9,89 | 10,98 | 8,91 |
| 600 | 11,09 | 10,47 | 11,61 | 9,69 |

Im Fall der Legierung E2 wurden vor der Prüfung die Testkörper weichgelüht und ausgehärtet (Belastung 200 MPa bei Prüfung der Kriechfestigkeit).

Die Koerzitivfeldstärken H_{c} der Legierung E1 sowie der Legierungen T1 und T2, die dem Stand der Technik entsprechen, sind nach einer Wärmebehandlung von 15 Minuten bei 580°C nahezu gleich. Nach einer einstündigen Wärmebehandlung bei 580°C sind die Koerzitivfeldstärken H_{c} der Legierung E1 für die Anwendung als Werkstoff für die Rahmenteile für die Schattenmaske ausreichend niedrig.

Die Wärmeausdehnungskoeffizienten im Temperaturbereich von 20 bis 100°C genügen mit etwa 4,8 x 10⁻⁶/K im Fall der Legierung E1 den Anforderungen der Anwendung als Werkstoffe für die vertikalen Rahmenteile. Der temperaturabhängige Verlauf der Ausdehnungskoeffizienten der erfindungsgemäßen Legierung E1 ähnelt dem Verlauf der Ausdehnungskoeffizienten der Legierung T2, die dem Stand der Technik entspricht. Dies zeigt die Abbildung 1, wobei auch zu erkennen ist, daß sich die Ausdehnungskoeffizienten der Legierungen E1 und T2 im Temperaturverlauf zwischen 270°C und 320°C mit dem Ausdehnungskoeffizienten der Legierung T1 kreuzen, so daß die Wärmeausdehnungskoeffizienten der Legierung mit dem niedrigeren Nickelgehalt unterhalb der Kreuzungstemperatur niedriger sind, als die der Wärmeausdehnungskoeffizienten der Legierungen mit den höheren Nickelgehalten. Oberhalb der Kreuzungstemperatur kehrt sich das Verhalten um. Die Knickpunkttemperatur der Wärmeausdehnungskoeffizienten entspricht etwa der Curie-Temperatur T_{c} der entsprechenden Legierung.

Abbildung 1: Temperaturabhängige Ausdehnungskoeffizienten. der Legierungen E1 und E2 und die der Legierungen T1 und T2, die dem Stand der Technik entsprechen.

Beispielhafte chemische Zusammensetzungen der Legierungen E1 und E2 sind im Vergleich zu den Zusammensetzungen der Legierungen T1 und T2, die dem Stand der Technik entsprechen, in der Tabelle 2 aufgeführt.

**Tabelle 2:**

| Beispielhafte chemische Zusammensetzungen der Legierungen E1 und E2 im Vergleich zu beispielhafte Zusammensetzungen von Legierungen T1 und T2, die dem Stand der Technik entsprechen. | | | | |
|---|---|---|---|---|
| Element | E1 | E2 | T1 | T2 |
| (Masse-%) | | | | |
| C | 0,002 | 0,020 | 0,003 | 0,007 |
| S | 0,0014 | 0,0006 | 0,0002 | 0,0030 |
| N | 0,001 | 0,001 | 0,0025 | 0,002 |
| Cr | 0,01 | 0,06 | 0,03 | 0,03 |
| Ni | 42,95 | 42,2 | 36,15 | 40,80 |
| Mn | 0,01 | 0,12 | 0,24 | 0,55 |
| Si | 0,01 | 0,16 | 0,06 | 0,17 |
| Mo | | | 0,05 | 0,01 |
| Ti | <0,01 | 1,85 | <0,01 | 0,005 |
| Nb | | 0,52 | 0,01 | <0,01 |
| Cu | 0,02 | | 0,05 | 0,04 |
| Fe | Rest | Rest | 63,3 | 58,30 |
| P | 0,002 | 0,009 | 0,002 | 0,003 |
| Al | 1,88 | 0,13 | 0,007 | 0,002 |
| Mg | 0,0002 | | 0,002 | <0,001 |
| Pb | | <0,001 | 0,001 | 0,001 |
| Ca | | | 0,0007 | |
| Zr | | | <0,01 | <0,01 |
| Co | 0,01 | 0,02 | 0,04 | 0,04 |
| O | 0,001 | 0,002 | 0,002 | 0,002 |

In der folgenden Tabelle sind die Grenzwerte der chemischen Zusammensetzungen der Legierung E1 beschrieben.

**Tabelle 3:**

| Grenzwerte für die chemische Zusammensetzung der Legierung E1. | | |
|---|---|---|
| Element (Masse-%) | E1 | |
| | minimal | maximal |
| C | | 0,2 |
| S | | 0,005 |
| Cr | | 0,2 |
| Ni | 39,0 | 45,0 |
| Mn | | 0,3 |
| Si | | 0,3 |
| Mo | | 0,1 |
| Ti | | 0,1 |
| Nb | | 0,01 |
| Cu | | 0,1 |
| Fe | | R100,0 |
| P | | 0,005 |
| Al | 0,1 | 3,0 |
| Mg | | 0,005 |
| Zr | | 0,10 |
| Co | | 0,3 |
| O | | 0,001 |

Eine weitere Ausführung der Legierung stellt die Variante E₂ dar. Die bevorzugte Zusammensetzung enthält neben 39,0 - 45,0 % Ni, 1,5 - 2,5 % Ti, 0,05 - 0,3 % Al und 0,2 - 1,0 % Nb sowie Rest Eisen und herstellungsbedingte Beimengungen gemäß der Tabelle 4.

In der folgenden Tabelle sind die Grenzwerte der chemischen Zusammensetzungen der erfindungsgemäß verwendeten Legierung E2 beschrieben.

**Tabelle 4:**

| Grenzwerte für die chemische Zusammensetzung der erfindungsgemäß verwendeten Legierung E2. | | |
|---|---|---|
| Element (Masse-%) | E2 | |
| | minimal | maximal |
| C | | 0,2 |
| S | | 0,005 |
| Cr | | 0,2 |
| Ni | 39,0 | 45,0 |
| Mn | | 0,3 |
| Si | | 0,3 |
| Mo | | 0,3 |
| Al | 0,05 | 0,3 |
| Nb | 0,2 | 1,0 |
| Cu | | 0,3 |
| Fe | | R100,0 |
| P | | 0,01 |
| Ti | 0,5 | 2,5 |
| Mg | | 0,005 |
| Zr | | 0,10 |
| Co | | 0,5 |
| O | | 0,003 |

Die Legierung E2 kann zunächst im weichgeglühten Zustand zu Rahmenteilen umgeformt werden. Sie erfüllt dann im ausgehärtetem Zustand (z.B. 30 min bei 750°C) mit A₈₀ < 0,1 % im Test der Kriechfestigkeit bei 580°C während 1 Stunde bei der erhöhten Belastung von 200 MPa die hohen Anforderungen. Werte für die mechanischen, magnetischen und Wärmeausdehnungseigenschaften sind in Tabelle 1 aufgeführt. Eine typische Zusammensetzung der Legierung E1 ist in Tabelle 2 bekannt.

## Patentansprüche

1. Verwendung einer kriechbeständigen und ausdehnungsarmen Eisen-Nickel-Legierung, die (in Masse-%) neben max. 0,02 % C, max. 0,05 % Mn und max. 0,05 % Si einen Al-Gehalt von 0,05 bis 0,3 %, einen Ti-Gehalt von 1,5 bis 2,5 %, 0,2 - 1,0 % Nb, sowie einen Ni-Gehalt von 39,0 bis 45,0 %, Co als Wahlkomponente ≤ 0,5 %, Rest Eisen und herstellungsbedingte Beimengungen beinhaltet und im Temperaturbereich von 20 bis 100°C einen Wärmeausdehnungskoeffizienten < 6,0 x 10⁻⁶/K aufweist für Rahmenteile von Bildschirm- oder Monitorschattenmasken.

## Claims

1. Use of a creep resistant and low expansive iron-nickel alloy, which contains (in % by mass), besides max. 0.02% C, max. 0.05% Mn and max. 0.05% Si, also an Al content of 0.05 to 0.3%, a Ti content of 1.5 to 2.5%, 0.2-1.0% Nb as well as a Ni content of 39.0 to 45.0%, ≤ 0.5% cobalt as optional component, rest iron and manufacture dependent impurities, wherein the alloy has a thermal coefficient of expansion of < 6.0 x 10⁻⁶/K in the temperature range comprised between 20 and 100°C, for frame parts of screen and monitor shadow masks.

## Revendications

1. Utilisation d'un alliage fer-nickel faiblement expansif et résistant à l'essai de fluage, qui comprend (en % en poids) en plus de max. 0,02% de C, de max. 0,05% de Mn et de max. 0,05% de Si, une teneur en Al de 0,05 à 0,3%, une teneur en Ti de 1,5 à 2,5%, 0,2-1,0% de Nb ainsi qu'une teneur en Ni de 39,0 à 45,0%, ≤ 0,5% de Co comme composante optionnelle, le reste étant du fer et des impuretés résultant de l'élaboration l'alliage ayant un coefficient de dilatation thermique de < 6,0 x 10⁻⁶/K dans l'écart de températures compris entre 20 et 100°C, pour des éléments de cadre des masques d'ombre d'écrans ou de moniteurs.
